# EUROPÄISCHE PATENTANMELDUNG

(11) **EP 2 626 409 A1**
(43) Veröffentlichungstag der Anmeldung: **14.08.2013**
(21) Anmeldenummer: 12154972.9
(22) Anmeldetag: 10.02.2012
(51) Int. Cl.: C11D 3/37, C11D 17/06, C11D 3/02

(54) **Trocknertücher**

(71) Anmelder: TWE Vliesstoffwerke GmbH & Co. KG, 48282 Emsdetten (DE)
(72) Erfinder: Otte, Carsten, 48477 Riesenbeck (DE); Hentz, Lothar, 48720 Rosendahl (DE)
(74) Vertreter: Patentanwälte Freischem

(57) **Zusammenfassung**

Die Erfindung betrifft ein Trocknertuch enthaltend eine Silikonverbindung und eine Silberverbindung, ein Verfahren zu dessen Herstellung, ein Verfahren zum Trocknen von Textilien sowie die Verwendung des Trocknertuchs zur Trocknung von Textilien.

## Beschreibung

Die Erfindung betrifft ein Trocknertuch enthaltend eine Silikonverbindung und eine Silberverbindung, ein Verfahren zu dessen Herstellung, ein Verfahren zum Trocknen von Textilien sowie die Verwendung des Trocknertuchs zur Trocknung von Textilien.

Trocknertücher mit einer Silikonverbindung als auch mit quaternären Substanzen sind bereits bekannt. Die bisherigen Lösungen haben den Nachteil, dass die Silikonverbindung oder quaternären Substanz aus dem Trocknertuch auf die Textilien übertragen wird und die Textilien anschließend hydrophober sind. So nehmen dann beispielsweise Handtücher weniger Feuchtigkeit auf. Weiterhin waren die behandelten Textilien bislang leicht statisch aufladbar. Die bisherigen Lösungen sind beispielsweise in folgenden Dokumenten beschrieben: WO2005026432A1, DE69116737T2, US20080004204A1, US7087572B2, US20040167056A1.

Unabhängig davon ist es bekannt, Kleidung bereits bei der Herstellung mit Silberionen auszustatten, um diese Kleidung antimikrobiell zu gestalten, damit der Benutzer dieser Kleidung den Eindruck hat, dass die Kleidung lang anhaltend frisch bleibt.

DE69925601T2 beschreibt eine Bleichung von Textilien mithilfe von Mangankomplexen.

US20070006391A1 beschreibt Fasern, in deren polymeres Material selbst Metallkomplexe eingebaut werden, damit die Fasern antimikrobiell wirken.

Die Aufgabe der vorliegenden Erfindung besteht darin, die Bügelfähigkeit, die Hydrophilie, die Weichheit und den Frischeduft der beim Trocknen behandelten Textilien zu verbessern und für lang anhaltende Frische der behandelten Textilien zu sorgen. Weiterhin sollte die statische Aufladung der behandelten Textilien nicht verschlechtert werden.

In einer ersten Ausführungsform wird die der Erfindung zu Grunde liegende Aufgabe gelöst durch ein Trocknertuch imprägniert mit einer Silikonverbindung und einer Silberverbindung.

Erstmals wurde der Weg beschritten, Textilien nicht nur bei der Herstellung sondern beim Vorgang des Trocknens antimikrobiell auszustatten. Dadurch ist es nicht nur möglich, Textilien immer wieder neu mit antimikrobiellen Eigenschaften auszustatten sondern generell das Frischegefühl der Wäsche dauerhaft zu erhalten.

Es war bislang unbekannt, Trocknertücher mit Silberionen auszustatten, damit der Träger von Textilien nach der Trocknung den Eindruck hat, dass die Kleidung lang anhaltend frisch bleibt.

Zur Verbesserung der Wiederbenetzbarkeit und zur Verhinderung einer erhöhten statischen Aufladung der behandelten textilen Flächengebilde und zur Erleichterung des Bügelns der behandelten textilen Flächengebilde werden also Silikonverbindungen eingesetzt.

Vorzugsweise ist das Trocknertuch mit der Silikonverbindung in einem Bereich von 0,5 bis 20 g/m² imprägniert. Unterhalb dieses Bereiches wird die Weichheit der Wäsche nur wenig verbessert. Oberhalb dieses Bereiches besteht die Gefahr, dass diese hydrophobe Komponente auf die Textilien übergeht und die Textilien hydrophob werden lässt.

Vorzugsweise ist das Trocknertuch mit der Silberverbindung in einem Bereich von 9 x 10⁻⁷ bis 9 x 10⁻⁵ mol, insbesondere in einem Bereich von 4 x 10⁻⁶ bis 4 x 10⁻⁵ mol Ag+ -Ionen pro Gramm des Trocknertuchs imprägniert. Unterhalb dieses Bereiches wird nur wenig Verbesserung der Frische der Wäsche beobachtet. Oberhalb dieses Bereiches entsteht einerseits ein ökonomischer Nachteil und andererseits scheint durch noch mehr Silberionen keine länger anhaltende Frische erzielbar zu sein.

Vorzugsweise ist das Trocknertuch zusätzlich mit 0,5 bis 20 g/m² eines Polyalkylens imprägniert. Dieses Polalkylen ist besonders bevorzugt einen Polyethylen. Vorteilhafterweise ist das erfindungsgemäße Trocknertuch mit mehr Polyalkylen als mit der Silikonverbindung imprägniert. Der Gewichtsanteil von Polyalkylen ist also vorzugsweise höher als der Gewichtsanteil der Silikonverbindung. Dies hat den Vorteil, dass der Trockenknitterwinkel der behandelten Textilien höher und damit besser wird und zudem die Hydrophilie der Textilien weniger als in den bekannten Lösungen verringert wird.

Bevorzugte Silikonverbindungen beziehungsweise Silikonderivate sind beispielsweise Polydialkyl- oder Alkylarylsiloxane, bei denen die Alkylgruppen ein bis fünf C-Atome aufweisen und ganz oder teilweise fluoriert sind. Bevorzugte Silikone sind Polydimethylsiloxane, die gegebenenfalls derivatisiert sein können und dann aminofunktionell oder quaterniert sind oder Si-OH-, Si-H- und/oder Si-Cl-Bindungen aufweisen. Die Viskositäten der bevorzugten Silikone liegen vorteilhafterweise bei 25°C im Bereich zwischen 100 und 100.000 mPas.

Vorzugsweise ist die Silikonverbindung wenigstens mit einer Gruppe enthaltend Stickstoff funktionalisiert, insbesondere aminofunktionalisiert. Diese Funktionalität sorgt offenbar dafür, dass diese Weichgriffkomponente weniger leicht auf die Textilien übergeht.

Vorzugsweise wird die Silberverbindung durch die nachfolgende Formel dargestellt:

Ag(I)nLm

wobei n > m ist, n und m ganze Zahlen sind und n in einem Bereich von 2 bis 4 liegt, und
wobei L ein organischer Ligand, insbesondere von einer mehrwertigen organischen Säuren abgeleitet ist.

Der Ligand ist vorzugsweise abgeleitet von Oxalsäure, Weinsäure, Zitronensäure, Oxalessigsäure, Malonsäure, Maleinsäure, Glutarsäure, Bernsteinsäure, Apfelsäure, Adipinsäure, Aconitsäure und/oder Asparaginsäure. Ganz besonders bevorzugt ist n = 3. Unabhängig davon ist m vorzugsweise 1. Diese Verbindungen haben sich als besonders geeignet erwiesen, Silberionen in die Trocknertücher einzubringen und anschließend auf die Wäsche möglichst gleichmäßig übertragbar zu machen.

Vorzugsweise umfasst das Trocknertuch ein thermoplastisches Vlies mit einem Flächengewicht in einem Bereich von 30 bis 100 g/m², insbesondere in einem Bereich von 40 bis 80 g/m².

Das thermoplastische Vlies ist vorzugsweise ein Vlies aus Polyester. Besonders bevorzugt sind die Fasern im Vlies eine Mischung aus üblichen Polyesterfasern und Polyester-Schmelzfasern. Besonders bevorzugt liegt das Gewichtsverhältnis dieser Fasern zueinander in einem Bereich von 2:1 bis 1:2.

Das Vlies besteht vorzugsweise aus wenigstens zwei Lagen, die besonders bevorzugt miteinander vernadelt sind. Die Lagen sind vorteilhafterweise kreuzgelegt.

Ganz besonders bevorzugt setzt man ein Kardenvlies ein, welches vorzugsweise aus Stapelfasern hergestellt wurde.

Die Dicke des Trocknertuchs liegt vorzugsweise in einem Bereich von 0,1 bis 0,5 mm. Unabhängig davon liegt die Fläche des Trocknertuchs vorzugsweise in einem Bereich von 50 bis 250 cm².

In einer weiteren Ausführungsform wird die der Erfindung zu Grunde liegende Aufgabe gelöst durch ein Verfahren zur Herstellung eines erfindungsgemäßen Trocknertuchs, dadurch gekennzeichnet, dass
man ein Vlies während der Vliesherstellung mit einer wässrigen Zusammensetzung versieht, die wenigstens eine darin dispergierte Silikonverbindung enthält, und
man entweder während der Vliesherstellung oder anschließend eine Silberverbindung in das Trocknertuch einbringt.

Die Zusammensetzung enthält vorzugsweise 1 bis 9 Gew.% Polyalkylen in dispergierter Form.

Unabhängig davon enthält die Zusammensetzung vorzugsweise 1 bis 9, insbesondere 4 bis 6 Gew.% der Silikonverbindung.

Die Silberverbindung ist vorzugsweise ein organisches Silbersalz. Vorteilhafterweise ist das Silbersalz in einer Menge in der Zusammensetzung enthalten, so dass der Gehalt an komplexierten und freien Silberionen in der Zusammensetzung in einem Bereich von 7 x 10⁻⁵ bis 7 x 10⁻⁴ mol/l der Zusammensetzung liegt. Im Übrigen ist die Silberverbindung vorteilhafterweise wie vorstehend beschrieben ausgestattet.

Weiterhin kann in der Zusammensetzung 0,25 bis 0,6 Gew.% einer Ammoniumverbindung enthalten sein. Als Ammoniumverbindungen können Produkte der Reaktion von Alkylaminverbindungen und Polyalkylenaminverbindungen mit Epichlorhydrin eingesetzt werden, die offenkettig oder ringförmig sein können, wie beispielsweise von Ethylendiamin, Diethylaminopropylamin, Tetraethylenpentamin, Polyethylenamin, Imidazol oder Hexamethylentetramin. Weitere Gruppen von Ammoniumverbindungen sind Produkte der Reaktion von Alkylamino- und Polyalkylenaminoverbindungen mit Fettsäuren der Kettenlängen C8 bis C22 oder mit aliphatischen Dicarbonsäuren mit 2 bis 6 Kohlenstoffatomen, in offenkettiger oder Ringform, wie beispielsweise Fettsäureamidoalkylverbindungen, Fettsäureimidazoliniumverbindungen wie Fettsäureimidazoliniumacetat, Kokosfettsäuredimethylamidopropyl-betainverbindungen, Polyamidaminharzformiat; weiterhin Produkte der Ethoxylierung und Propoxylierung von Mono-, Di-und Polyaminverbindungen wie beispielsweise Stearylaminethoxylat, sowie Ammoniumverbindungen von Harnstoff, Guanidin und Hydrazin und ihrer Derivate.

Als Anionen der erfindungsgemäßen Ammoniumverbindungen eignen sich vorzugsweise Chlorid, Bromid, Sulfat, Phosphat, Formiat, Acetat oder Hydroxid, jedoch sind auch andere Anionen grundsätzlich verwendbar.

Vorzugsweise versieht man das Vlies während der Vliesherstellung mit der wässrigen Zusammensetzung per Schaumapplikation, Foulardieren, Sprühen, Kissroll oder Pflatsche. Ganz besonders bevorzugt wird die wässrige Zusammensetzung nach der Vernadelung und vor dem Trocknen und Fixieren aufgebracht. Dadurch wird eine besonders gute Imprägnierung erreicht.

In einer weiteren Ausführungsform wird die der Erfindung zu Grunde liegende Aufgabe gelöst durch ein Verfahren zur Trocknung von Textilien, dadurch gekennzeichnet, dass man ein erfindungsgemäßes Trocknertuch zu den zu trocknenden Textilien zugibt.

In einer weiteren Ausführungsform wird die der Erfindung zu Grunde liegende Aufgabe gelöst durch die Verwendung eines erfindungsgemäßen Trocknertuchs zur Trocknung von Textilien, ohne dass die hydrophilen Eigenschaften der Textilien verschlechtert werden.

### Ausführungsbeispiel:

Es wurde ein kreuzgelegtes Kardenvlies mit einer Fläche von 1 m² aus einem 1:1 Gemisch aus handelsüblichen Polyester-Stapelfasern und Polyester-Schmelzfasern mit einem Flächengewicht von 50 g/m² bereitgestellt. Anschließend wurde eine Zusammensetzung per Foulard-Verfahren über zwei Quetschwalzen aufgetragen. Die Flottenaufnahme betrug 100%. Die Zusammensetzung enthielt:

| | | |
|---|---|---|
| Touch 5-MEP | 250 | g/l |
| Touch Intermediate DS | 250 | g/l |
| Silberoxalat | 27 | mg/l |
| Wasser | ad 1 Liter | |

Touch 5-MEP ist ein Produkt der Beyond Surface Technologies AG enthaltend eine wässrige Emulsion eines aminofunktionalisierten Polydimethylsiloxan (15 bis 20 Gew.%) und 2,5 bis 5 Gew.% eines Alkylehtoxylats.

Touch Intermediate DS ist ein Produkt der Beyond Surface Technologies AG enthaltend eine wässrige Emulsion eines Polyethylens (etwa 20 bis 25 Gew.%) und 1 bis 2,5 Gew.% Stearylaminethoxylat.

Es schloss sich die Trocknung mit thermischer Verfestigung an und zum guten Schluss wurde das Vlies aufgerollt, nachdem es in die entsprechenden Bahnen mit 16 cm Breite geschnitten worden war.

Anschließend wurden einzelne Trocknertücher mit den Abmessungen 16 x 10 cm ausgeschnitten und dem Trocknungsprozess in einem handelsüblichen Wäschetrockner mit üblicher Beladung zugefügt. Es wurde beobachtet, dass die Wäsche anschließend im Unterschied zu bisher bekannten Lösungen nicht hydrophob war und zudem antimikrobiell ausgestattet war.

Die antimikroiellen Eigenschaften wurden gemäß ISO 20743 / JIS L 1902 mit Klebsiella pneumoniae (ATCC 4352) und Staphylococcus aureus (ATCC 6538P) ermittelt. Im Fall der Probe mit Klebsiella pneumoniae betrug die Bakterienanzahl gemäß der vorgenannten Norm 9.9E+1 bei einer Verringerung von 99.9998%. Im Fall der Probe mit Staphylococcus aureus betrug die Bakterienanzahl gemäß der vorgenannten Norm 9.9E+1 bei einer Verringerung von 99.9996%.

## Patentansprüche

1. Trocknertuch imprägniert mit einer Silikonverbindung und einer Silberverbindung.

2. Trocknertuch gemäß Anspruch 1, **dadurch gekennzeichnet, dass** das Trocknertuch mit der Silikonverbindung in einem Bereich von 0,5 bis 20 g/m² imprägniert ist.

3. Trocknertuch gemäß einem der Ansprüche 1 oder 2, **dadurch gekennzeichnet, dass** das Trocknertuch mit der Silberverbindung in einem Bereich von 9 x 10⁻⁷ bis 9 x 10⁻⁵ mol Ag+ -Ionen pro Gramm des Trocknertuchs (entspricht etwa 90 bis 900 ppm Silbercitrat) imprägniert ist.

4. Trocknertuch gemäß einem der Ansprüche 1 bis 3, **dadurch gekennzeichnet, dass** das Trocknertuch zusätzlich mit 0,5 bis 20 g/m² eines Polyalkylens imprägniert ist.

5. Trocknertuch gemäß einem der Ansprüche 1 bis 4, **dadurch gekennzeichnet, dass** das die Silikonverbindung wenigstens mit einer Gruppe enthaltend Stickstoff funktionalisiert ist, insbesondere aminofunktionalisiert ist.

6. Trocknertuch gemäß einem der Ansprüche 1 bis 5, **dadurch gekennzeichnet, dass** die Silberverbindung durch die nachfolgende Formel dargestellt wird:
Ag(I)ₙLₘ
wobei n > m ist, n und m ganze Zahlen sind und n in einem Bereich von 2 bis 4 liegt, und
wobei L ein organischer Ligand, insbesondere von einer mehrwertigen organischen Säuren abgeleitet ist.

7. Trocknertuch gemäß einem der Ansprüche 1 bis 6, **dadurch gekennzeichnet, dass** das Trocknertuch ein thermoplastisches Vlies mit einem Flächengewicht in einem Bereich von 30 bis 100 g/m² umfasst.

8. Verfahren zur Herstellung eines Trocknertuchs gemäß einem der Ansprüche 1 bis 7, **dadurch gekennzeichnet, dass**
man ein Vlies während der Vliesherstellung mit einer wässrigen Zusammensetzung versieht, die wenigstens eine darin dispergierte Silikonverbindung enthält, und
man entweder während der Vliesherstellung oder anschließend eine Silberverbindung in das Trocknertuch einbringt.

9. Verfahren zur Trocknung von Textilien, **dadurch gekennzeichnet, dass** man ein Trocknertuch gemäß einem der Ansprüche 1 bis 7 zu den zu trocknenden Textilien zugibt.

10. Verwendung eines Trocknertuchs gemäß einem der Ansprüche 1 bis 7 zur Trocknung von Textilien, ohne dass die Textilien hydrophobiert werden.
